# FASCICULE DE BREVET EUROPEEN

(11) **EP 0 712 147 B1**
(45) Date de publication et mention de la délivrance du brevet: **30.06.1999**
(21) Numéro de dépôt: 95402451.9
(22) Date de dépôt: 03.11.1995
(51) Int. Cl.: H01J 3/02, H01J 9/02, H01J 31/12

(54) **Procédé de fabrication d'une source d'électrons à effet de champ et source obtenue par ce procédé, application aux dispositifs de visualisation par cathodoluminescence**
Feldeffekt-Elektronenquelle und Verfahren zur Herstellung; Anwendung in Anzeigevorrichtungen mit Kathodolumineszenz
Field-effect electron source and manufacturing method; application in display devices with cathodoluminescence

(30) Priorité: 08.11.1994 FR 9413372
(43) Date de publication de la demande: 15.05.1996
(73) Titulaire: COMMISSARIAT A L'ENERGIE ATOMIQUE, 75015 Paris Cédex 15 (FR)
(72) Inventeur: Danroc, Joel, F-38100 Grenoble (FR)
(74) Mandataire: Des Termes, Monique

(56) Documents cités:
- EP-A- 0 234 989
- EP-A- 0 558 393
- WO-A-94/20975
- US-A- 5 010 249
- US-A- 5 290 610

## Description

### DOMAINE TECHNIQUE

La présente invention concerne un procédé de fabrication d'une source d'électrons à effet de champ.

La présente invention s'applique en particulier au domaine des dispositifs de visualisation plats encore appelés "écrans plats", ainsi qu'à la fabrication de jauges de mesure de pression.

### ETAT DE LA TECHNIQUE ANTERIEURE

On connaît déjà des sources d'électrons à effet de champ.

Ce sont les sources d'électrons à micro-pointes ("microtips").

Une source d'électrons à micro-pointes comprend au moins un conducteur cathodique sur un substrat électriquement isolant, une couche électriquement isolante qui recouvre ce conducteur cathodique et au moins une grille formée sur cette couche électriquement isolante.

Des trous sont formés à travers la grille et la couche isolante au-dessus du conducteur cathodique.

Les micro-pointes sont formées dans ces trous et portées par le conducteur cathodique.

Le sommet de chaque micro-pointe se trouve sensiblement dans le plan de la grille, cette grille servant à extraire des électrons des micro-pointes.

Les trous ont de très petites dimensions (ils ont un diamètre inférieur à 2 µm).

Pour réaliser un dispositif de visualisation utilisant une telle source d'électrons à micro-pointes, on réalise un système de type "triode".

Plus précisément, on dispose, en face de la source, une anode cathodoluminescente.

Les électrons issus de la source viennent bombarder cette anode cathodoluminescente.

On connaît également d'autres dispositifs de visualisation ayant une structure de type "diode".

Ces autres dispositifs de visualisation connus comprennent une anode cathodoluminescente placée en regard d'une source d'électrons comprenant des couches de carbone diamant ou de type diamant destinées à émettre des électrons.

Ces couches sont obtenues par ablation laser ou par dépôt chimique en phase vapeur ("chemical vapour deposition").

Le carbone diamant ou de type diamant émet beaucoup plus facilement des électrons que les matériaux classiquement utilisés pour la fabrication des micro-pointes.

Avec le carbone diamant ou de type diamant, le champ électrique minimal à partir duquel on peut obtenir une émission d'électrons peut être vingt fois plus faible que le champ électrique minimal correspondant à des métaux comme par exemple le molybdène.

Malheureusement, le dépôt des couches de carbone diamant ou de type diamant, avec les méthodes mentionnées plus haut, a lieu à haute température (de l'ordre de 700°C).

De plus, il est impossible d'obtenir directement des micro-pointes par ces méthodes.

Les dépôts obtenus sont des couches continues et non pas des micro-pointes.

Les dispositifs de visualisation qui en résultent sont, comme on l'a vu plus haut, de type "diode", ce qui pose un problème en ce qui concerne leur adressage.

Il faut en effet réaliser des systèmes électroniques d'adressage permettant d'appliquer des tensions de l'ordre de plusieurs centaines de volts à ces dispositifs.

De plus, la température élevée à laquelle sont formées les couches de carbone diamant ou de type diamant interdit l'utilisation de verre standard en tant que substrat destiné à porter ces couches.

### EXPOSE DE L'INVENTION

La présente invention a pour but de remédier aux inconvénients précédents.

Elle a pour objet un procédé de fabrication d'une source d'électrons à effet de champ, procédé selon lequel :
- on fabrique une structure comprenant un substrat électriquement isolant, au moins un conducteur cathodique sur ce substrat, une couche électriquement isolante qui recouvre chaque conducteur cathodique et une couche de grille électriquement conductrice qui recouvre cette couche électriquement isolante,
- on forme des trous à travers la couche de grille et la couche électriquement isolante, au niveau de chaque conducteur cathodique, et
- on forme, dans chaque trou, une micro-pointe faite d'un matériau métallique émetteur d'électrons,
ce procédé étant caractérisé en ce que chacune de ces micro-pointes sont ensuite recouverte d'un dépôt principal de particules de carbone diamant ou de type diamant, et les dépôts principaux sont formés par électrophorèse ou par co-dépôt électrochimique de métal et de carbone diamant ou de type diamant.

Le procédé objet de l'invention peut être mis en oeuvre avec des substrats de grande surface et permet ainsi l'obtention de sources d'électrons (et donc d'écrans de visualisation) de grande surface (plusieurs dizaines de pouces de diagonale).

La température à laquelle on forme les dépôts principaux est voisine de la température ambiante, de l'ordre de 20°C pour l'électrophorèse et de l'ordre de 40°C à 60°C pour le dépôt électrochimique.

Il est alors possible d'utiliser, pour fabriquer une source conforme à l'invention, un substrat en verre ordinaire (sodocalcique), sans précautions particulières.

On notera aussi que ces dépôts sont réalisables par des techniques simples qui ne nécessitent ni couche sacrificielle ("lift off layer") ni dépôt sous vide.

En outre, les bains qui sont nécessaires pour la mise en oeuvre de ces techniques ont une durée de vie importante (plusieurs mois).

Selon un mode de mise en oeuvre particulier du procédé objet de l'invention, les dépôts principaux sont recouverts d'un dépôt secondaire d'un métal, par exemple par dépôt électrochimique, afin de consolider ces micro-amas.

De préférence, les particules de carbone diamant ou de type diamant ont une taille de l'ordre de 1 µm ou de moins de 1 µm (mais bien entendu inférieure à la taille des micro-pointes).

Ces particules peuvent être obtenues à partir de diamant naturel ou artificiel ou par une méthode choisie parmi la synthèse par laser, le dépôt chimique en phase vapeur et le dépôt physique en phase vapeur.

Les trous formés à travers la couche de grille et la couche électriquement isolante peuvent avoir une forme circulaire ou rectangulaire.

La taille de ces trous peut être choisie dans un intervalle allant d'environ 1 µm jusqu'à plusieurs dizaines de micromètres.

La taille des trous que l'on forme pour mettre en oeuvre le procédé objet de l'invention peut être nettement supérieure à celle qui est nécessaire à la mise en oeuvre d'un procédé de fabrication d'une source classique à micro-pointes (non recouvertes).

Ceci est très avantageux compte tenu des difficultés liées à l'obtention de trous calibrés de petite taille (inférieure à 2 µm) sur de grandes surfaces.

La présente invention concerne aussi une source d'électrons à effet de champ, cette source comprenant :
- sur un substrat électriquement isolant, au moins une première électrode jouant le rôle de conducteur cathodique,
- une couche électriquement isolante qui recouvre ce conducteur cathodique,
- au moins une deuxième électrode jouant le rôle de grille, formée sur la couche électriquement isolante, des trous étant formés à travers cette grille et la couche électriquement isolante au-dessus du conducteur cathodique, et
- des micro-pointes qui sont faites d'un matériau métallique émetteur d'électrons et qui sont formées dans ces trous et portées par le conducteur cathodique,
cette source étant caractérisée en ce que chacune de ces micro-pointes est recouverte d'un dépôt principal de carbone diamant ou de type diamant ("diamond like carbon" ou DLC dans les articles en langue anglaise) formé conformément au procédé objet de l'invention.

Pour une même tension électrique de commande, la source objet de la présente invention émet plus d'électrons qu'une source à micro-pointes, du fait de l'utilisation, dans la présente invention, des dépôts de particules de carbone diamant ou de type diamant qui ont un pouvoir émissif plus élevé que des matériaux émetteurs d'électrons classiques comme par exemple le molybdène.

Ainsi, dans le cas de l'utilisation d'une source conforme à l'invention pour fabriquer par exemple un dispositif de visualisation, ce dispositif a une plus grande luminosité qu'un dispositif classique à micro-pointes (non recouvertes), pour une même tension de commande.

A luminosités égales, ce dispositif utilisant une source conforme à l'invention nécessite une tension de commande inférieure à celle qui est nécessaire à un tel dispositif classique à micro-pointes.

De plus, l'utilisation d'une source conforme à l'invention conduit à un système de type "triode" qui nécessite des tensions de commande inférieures à celles qui sont nécessaires aux dispositifs de type "diode" mentionnés plus haut, qui utilisent des couches de carbone diamant ou de type diamant.

Les dépôts principaux peuvent être faits de particules de carbone diamant ou de type diamant ou peuvent être faits de telles particules dispersées dans un métal.

Chacun de ces dépôts principaux peut être recouvert d'un dépôt secondaire d'un métal destiné à consolider ces dépôts principaux.

La présente invention concerne également un dispositif de visualisation par cathodoluminescence comprenant :
- une source d'électrons à effet de champ, et
- une anode cathodoluminescente comprenant une couche d'un matériau cathodoluminescent,
dispositif caractérisé en ce que la source est celle qui fait l'objet de l'invention.

On a vu plus haut les avantages d'un tel dispositif par rapport aux dispositifs connus utilisant des micro-pointes non recouvertes et aux dispositifs comprenant des couches de carbone diamant ou de type diamant.

### BREVE DESCRIPTION DES DESSINS

La présente invention sera mieux comprise à la lecture de la description d'exemples de réalisation donnés ci-après, à titre purement indicatif et nullement limitatif, en faisant référence aux dessins annexés sur lesquels :
- la figure 1 est une vue en coupe schématique d'une source d'électrons conforme à la présente invention,
- la figure 2 est une vue en coupe schématique d'un dispositif de visualisation utilisant la source de la figure 1,
- la figure 3 illustre schématiquement un procédé de fabrication d'une source d'électrons conforme à l'invention,
- la figure 4 illustre schématiquement la possibilité d'utiliser des trous rectangulaires pour fabriquer une source conforme à l'invention, et
- la figure 5 illustre schématiquement un autre procédé de fabrication d'une source d'électrons conforme à l'invention.

### EXPOSE DETAILLE DE MODES DE REALISATION PARTICULIERS

La source conforme à l'invention, qui est schématiquement représentée en coupe sur la figure 1, comprend :
- sur un substrat électriquement isolant 2, des électrodes 4 jouant le rôle de conducteurs cathodiques (un seul conducteur cathodique est visible sur la figure 1),
- une couche électriquement isolante 6 qui recouvre chaque conducteur cathodique, et
- des électrodes 8 jouant le rôle de grilles et formées sur la couche électriquement isolante 6 (une seule grille est visible sur la figure 1).

Des trous 10 sont formés à travers ces grilles 8 et la couche isolante 6 au-dessus des conducteurs cathodiques 4.

Des micro-pointes 12 sont formées dans les trous 10 et portées par les conducteurs cathodiques 4.

Chacune de ces micro-pointes 12 est recouverte d'un dépôt 13 de particules de carbone diamant ou de type diamant.

On précise que les conducteurs cathodiques 4 sont parallèles et que les grilles 8 sont parallèles les unes aux autres et perpendiculaires aux conducteurs cathodiques 4.

Les trous 10 et donc les micro-pointes 12 se trouvent dans les zones où ces grilles croisent les conducteurs cathodiques.

Ce sont les micro-pointes d'une telle zone, recouvertes des dépôts 13, qui émettent des électrons lorsqu'une tension électrique appropriée est appliquée, par des moyens non représentés, entre le conducteur cathodique 4 et la grille 8 qui correspondent à cette zone.

Un dispositif de visualisation par cathodoluminescence est schématiquement représenté en coupe sur la figure 2.

Ce dispositif comprend la source d'électrons 14 de la figure 1.

Le dispositif de la figure 2 comprend aussi une anode cathodoluminescente 16 placée en regard de la source 14 et séparée de celle-ci par un espace 18 dans lequel on a fait le vide.

L'anode cathodoluminescente 16 comprend un substrat électriquement isolant et transparent 20 qui est pourvu d'une couche électriquement conductrice et transparente 22 formant une anode.

Celle-ci est disposée en regard de la source d'électrons 14 et revêtue, en face de cette source, d'une couche 24 d'un matériau cathodoluminescent ou "luminophore" ("phosphor" dans les publications en langue anglaise).

Sous l'impact des électrons émis par les micro-pointes 12 de la source, recouvertes des dépôts 13, cette couche 24 émet une lumière qu'un utilisateur du dispositif de visualisation observe à travers le substrat transparent 20.

Il s'agit d'un dispositif que l'on peut comparer aux dispositifs de visualisation décrits dans les documents (1) à (4) mentionnés ci-après mais qui présente des avantages par rapport à ces dispositifs, comme on l'a vu plus haut :
(1) FR-A-2 593 953 correspondant à EP-A-0 234 989 et à US-A-4 857 161
(2) FR-A-2 623 013 correspondant à EP-A-0 316 214 et à US-A-4 940 916
(3) FR-A-2 663 462 correspondant à EP-A-0 461 990 et à US-A-5 194 780
(4) FR-A-2 687 839 correspondant à EP-A-0 558 393 et à la demande de brevet américain du 26 février 1993, numéro de série 08/022,935 (Leroux et al.).

On explique ci-après un procédé conforme à l'invention, permettant la fabrication de la source d'électrons de la figure 1, en se référant à la figure 3 qui illustre schématiquement ce procédé.

Pour fabriquer cette source, on commence par fabriquer une structure comprenant :
- le substrat 2,
- les conducteurs cathodiques 4,
- la couche électriquement isolante 6,
- une couche de grille 25, qui recouvre cette couche électriquement isolante 6,
- les trous 10 formés dans cette couche de grille 25 et la couche électriquement isolante 6,
- les micro-pointes 12 formées dans les trous 10, sur les conducteurs cathodiques.

La fabrication d'une telle structure est connue et, à ce sujet, on se reportera aux documents (1) à (4) mentionnés plus haut.

On précise cependant que le diamètre D1 des trous (sensiblement circulaires) formés dans la grille 8 et dans la couche électriquement isolante 6 peut être avantageusement supérieur au diamètre des trous que comportent les sources d'électrons à micro-pointes décrites dans les documents (1) à (4).

Par exemple, ce diamètre D1 peut prendre des valeurs de l'ordre de 1 µm jusqu'à 50 µm.

La figure 4 illustre schématiquement le fait que les trous 10, au lieu d'avoir une forme circulaire, peuvent avoir une forme rectangulaire.

La largeur D2 de ces trous 10 de la figure 4, de forme rectangulaire, peut être prise égale au diamètre D1 mentionné plus haut et peut donc être également nettement supérieure au diamètre des trous des sources à micro-pointes.

Il s'agit ensuite de former, sur les micro-pointes 12, les dépôts 13 de particules de carbone diamant ou de type diamant (après quoi on formera les grilles, perpendiculairement aux conducteurs cathodiques, par gravure de la couche de grille 25).

Pour former les dépôts 13, on utilise une poudre de carbone diamant ou de type diamant.

Cette poudre peut être obtenue par dépôt chimique en phase vapeur, à partir d'un mélange d'hydrogène et d'hydrocarbures légers.

Ce dépôt chimique en phase vapeur peut être assisté par un faisceau d'électrons ou être assisté par un plasma engendré par des micro-ondes.

On peut aussi former cette poudre par un procédé de pulvérisation ultrasonore connu sous le nom de "Pyrosol", c'est-à-dire, plus précisément par pyrolyse d'un aérosol d'un composé carboné.

On peut également synthétiser cette poudre au moyen d'un laser, c'est-à-dire, plus précisément, par dépôt chimique en phase vapeur comme précédemment mais assisté par laser.

On peut également synthétiser la poudre par dépôt physique en phase vapeur ("physical vapour deposition"), à partir de cibles de carbone (graphite par exemple) et d'un gaz plasmagène tel que l'argon seul ou mélangé avec de l'hydrogène, des hydrocarbures, sans dopant ou avec un dopant comme par exemple le diborane.

On peut également obtenir cette poudre par ablation laser.

On peut également utiliser une poudre de diamant naturel.

En variante, on peut préparer des diamants artificiels par compactage de carbone, à haute pression et haute température, puis fabriquer la poudre à partir de ces diamants artificiels.

De préférence, ces poudres de carbone diamant et ces poudres de carbone de type diamant sont choisies de façon à avoir une granulométrie micronique ou submicronique ou nanométrique mais, bien entendu, inférieure à la taille des micro-pointes.

Par exemple, si ces micro-pointes ont une taille de l'ordre de 1 µm, on utilise une granulométrie submicronique.

On précise que ces poudres de carbone diamant ou de type diamant peuvent être dopées ou non dopées.

On peut par exemple utiliser le bore en tant que dopant.

Le dépôt de la poudre (particules de carbone diamant ou de type diamant) conduisant à la formation des dépôts 13, peut être réalisé par électrophorèse (cataphorèse ou anaphorèse), éventuellement complétée par un dépôt métallique électrochimique de consolidation, ou par co-dépôt électrochimique de métal et de carbone diamant ou de type diamant.

Dans le cas du dépôt par anaphorèse, la structure pourvue des micro-pointes 12 est placée dans une solution appropriée 26 et chaque micro-pointe 12 est portée à un potentiel positif pendant cette phase de dépôt.

Plus précisément, les conducteurs cathodiques 4 sont portés à ce potentiel positif grâce à une source de tension appropriée 28 dont la borne positive est reliée à ces conducteurs cathodiques 4 tandis que la borne négative de cette source est reliée à une contre-électrode 32 en platine ou en acier inoxydable située dans le bain à une distance du substrat d'environ 1 à 5 cm.

La poudre fine de particules de carbone diamant ou de type diamant est mise en suspension dans la solution 26 (avant de placer la structure dans cette solution).

La solution 26 comporte par exemple :
- de l'acétone,
- un acide qui peut être de l'acide sulfurique à 8 µl par litre de solution, et
- de la nitrocellulose qui joue le rôle de liant et de dispersant.

L'immersion de la structure dans cette solution et l'application du potentiel positif aux micro-pointes conduit à l'obtention des dépôts 13.

La tension fournie par la source 28 peut aller jusqu'à environ 200 V.

Dans le cas de la cataphorèse, un potentiel négatif est appliqué aux micro-pointes.

Plus précisément, dans ce cas, c'est la borne négative de la source 28 qui est reliée aux conducteurs cathodiques 4 tandis que la borne positive de la source 28 est reliée à une contre-électrode 32 en platine ou en acier inoxydable située dans le bain à une distance du substrat d'environ 1 à 5 cm.

La solution 26 comporte alors par exemple :
- de l'alcool isopropylique,
- un liant minéral comme exemple Mg(NO₃)₂, 6H₂O (de concentration 10⁻⁵ mole par litre), et
- un dispersant tel que le glycérol (dont la concentration est de l'ordre de 1% en volume).

On utilise alors une tension pouvant aller jusqu'à environ 200 V.

On obtient le même type de dépôt que dans le cas de l'anaphorèse.

Dans l'intention de consolider les dépôts 13 obtenus par électrophorèse, on peut, après la formation de ceux-ci, réaliser un dépôt électrochimique d'un métal par exemple choisi parmi Ni, Co, Ag, Au, Rh ou Pt ou, plus généralement, parmi les métaux de transition, les alliages de ceux-ci et les métaux précieux.

Ceci est schématiquement illustré par la figure 5 où l'on voit la structure qui est pourvue des micro-pointes 12, recouvertes des dépôts 13, et qui est plongée dans une solution 30 permettant un tel dépôt électrochimique.

Une tension électrique appropriée est alors appliquée entre les conducteurs cathodiques 4 et une électrode 33 placée dans cette solution, au moyen d'une source de tension 34.

Cette électrode 33 est par exemple en nickel et la solution 30 contient par exemple 300 g/l de sulfate de nickel, 30 g/l de chlorure de nickel, 30 g/l d'acide borique et 0,6 g/l de lauryl sulfate de sodium.

On utilise par exemple un courant électrique de 4 A/dm².

On voit sur la figure 5 le dépôt métallique 36 qui est formé sur chaque dépôt 13 après cette opération de dépôt électrochimique.

On peut également former les dépôts 13 par co-dépôt électrochimique de métal et de carbone diamant ou de type diamant.

Pour ce faire, on utilise par exemple un bain contenant des ions de nickel et de la poudre de diamant en suspension dans ce bain.

On peut utiliser jusqu'à 60% en poids de diamant en suspension dans le bain.

On utilise une source de courant appropriée, par exemple de l'ordre de 4 A/dm², et l'on applique la borne négative de cette source aux conducteurs cathodiques et la borne positive de cette source à une électrode de nickel placée dans le bain.

Le nickel se dépose sur les micro-pointes 12 en entraînant avec lui les particules de diamant, d'où la formation des dépôts 13 de nickel et de diamant sur les micro-pointes 12.

Bien entendu, les sommets des micro-pointes 12 recouvertes des dépôts 13 (éventuellement recouverts eux-mêmes d'un dépôt métallique de consolidation) se trouvent sensiblement dans le plan des grilles et sont sans contact avec ces grilles.

On notera que les techniques précédemment décrites pour former les dépôts 13 sont sélectives : ces dépôts ne sont formés que sur les micropointes, aucun dépôt ne se formant sur les parties non polarisées de la structure comprenant les micro-pointes.

## Revendications

1. Procédé de fabrication d'une source d'électrons à effet de champ, procédé selon lequel :
- on fabrique une structure comprenant un substrat électriquement isolant (2), au moins un conducteur cathodique (4) sur ce substrat, une couche électriquement isolante (6) qui recouvre chaque conducteur cathodique et une couche de grille électriquement conductrice (25) qui recouvre cette couche électriquement isolante,
- on forme des trous (10) à travers la couche de grille et la couche électriquement isolante, au niveau de chaque conducteur cathodique, et
- on forme, dans chaque trou, une micro-pointe (12) faite d'un matériau métallique émetteur d'électrons,
ce procédé étant caractérisé en ce que chacune de ces micro-pointes (12) sont ensuite recouverte d'un dépôt principal (13) de particules de carbone diamant ou de type diamant, et les dépôts principaux (13) sont formés par électrophorèse ou par co-dépôt électrochimique de métal et de carbone diamant ou de type diamant.

2. Procédé selon la revendication 1, caractérisé en ce que les dépôts principaux (13) sont ensuite recouverts d'un dépôt secondaire (36) d'un métal.

3. Procédé selon la revendication 2, caractérisé en ce que ce dépôt secondaire est formé par dépôt électro-chimique.

4. Procédé selon l'une quelconque des revendications 1 à 3, caractérisé en ce que les particules de carbone diamant ou de type diamant ont une taille de l'ordre de 1 µm ou de moins de 1 µm.

5. Procédé selon l'une quelconque des revendications 1 à 4, caractérisé en ce que les particules sont obtenues à partir de diamant naturel ou artificiel ou par une méthode choisie parmi la synthèse par laser, le dépôt chimique en phase vapeur et le dépôt physique en phase vapeur.

6. Procédé selon l'une quelconque des revendications 1 à 5, caractérisé en ce que les trous (10) ont une forme circulaire ou rectangulaire.

7. Procédé selon l'une quelconque des revendications 1 à 6, caractérisé en ce que la taille des trous (10) est choisie dans un intervalle allant d'environ 1 µm à plusieurs dizaines de micromètres.

8. Source d'électrons à effet de champ, cette source comprenant :
- sur un substrat électriquement isolant (2), au moins une première électrode (4) jouant le rôle de conducteur cathodique,
- une couche électriquement isolante (6) qui recouvre ce conducteur cathodique,
- au moins une deuxième électrode (8) jouant le rôle de grille, formée sur la couche électriquement isolante, des trous (10) étant formés à travers cette grille et la couche électriquement isolante au-dessus du conducteur cathodique, et
- des micro-pointes (12) qui sont faites d'un matériau métallique émetteur d'électrons et qui sont formées dans ces trous et portées par le conducteur cathodique,
cette source étant caractérisée en ce que chacune de ces micro-pointes est recouverte d'un dépôt principal (13) de carbone diamant ou de type diamant formé conformément au procédé selon la revendication 1.

9. Source selon la revendication 8, caractérisée en ce que les dépôts principaux (13) sont faits de particules de carbone diamant ou de type diamant ou sont faits de telles particules dispersées dans un métal.

10. Source selon la revendication 9, caractérisée en ce que chacun de ces dépôts principaux (13) est recouvert d'un dépôt secondaire (36) d'un métal.

11. Dispositif de visualisation par cathodoluminescence comprenant :
- une source d'électrons (14) à effet de champ, et
- une anode cathodoluminescente (16) comprenant une couche d'un matériau cathodoluminescent (24),
dispositif caractérisé en ce que la source (14) est conforme à l'une quelconque des revendications 8 à 10.

## Patentansprüche

1. Verfahren zur Herstellung einer Feldeffekt-Elektronenquelle mit folgenden Schritten:
- Herstellen einer Struktur mit einem elektrisch isolierenden Substrat (2), wenigstens einem Kathodenleiter (4) auf diesem Substrat, einer elektrisch isolierenden Schicht (6), die jeden Kathodenleiter bedeckt, und einer elektrisch leitenden Gitterschicht (25), die diese elektrisch isolierende Schicht bedeckt,
- Bilden von Löchern (10) durch die Gitterschicht und die elektrisch isolierende Schicht in Höhe jedes Kathodenleiters, und
- Bilden einer Mikrospitze (12) aus einem elektronenemittierenden metallischen Material in jedem Loch,
**dadurch gekennzeichnet**,
daß jede dieser Mikrospitzen (12) anschließend überzogen wird mit einer Hauptabscheidung (13) aus Partikeln aus Diamant- oder diamantartigem Kohlenstoff und die Hauptabscheidungen (13) gebildet werden durch Elektrophorese oder durch gemeinsames elektrochemisches Abscheiden von Metall und von Diamant- oder diamantartigem Kohlenstoff.

2. Verfahren nach Anspruch 1, dadurch gekennzeichnet, daß die Hauptabscheidungen (13) anschließend mit einer sekundären Abscheidung (36) eines Metalls überzogen werden.

3. Verfahren nach Anspruch 2, dadurch gekennzeichnet, daß diese sekundäre Abscheidung eine elektrochemische Abscheidung ist.

4. Verfahren nach einem der Ansprüche 1 bis 3, dadurch gekennzeichnet, daß die Partikel aus Diamant- oder diamantartigem Kohlenstoff eine Größe in der Größenordnung von 1µm oder weniger als 1µm aufweisen.

5. Verfahren nach einem der Ansprüche 1 bis 4, dadurch gekennzeichnet, daß die Partikel aus natürlichem oder künstlichem Diamant hergestellt werden oder mittels einer Methode, ausgewählt zwischen der Lasersynthese, der chemischen Gasphasenabscheidung und der physikalischen Gasphasenabscheidung.

6. Verfahren nach einem der Ansprüche 1 bis 5, dadurch gekennzeichnet, daß die Löcher (10) eine kreisförmige oder rechteckige Form aufweisen.

7. Verfahren nach einem der Ansprüche 1 bis 6, dadurch gekennzeichnet, daß die Größe der Löcher (10) ausgewählt wird aus einem Intervall, das von ungefähr 1µm bis mehrere zehn Mikrometer geht.

8. Feldeffekt-Elektronenquelle, umfassend:
- ein elektrisch isolierendes Substrat (2), wenigstens eine erste, die Rolle des Kathodenleiters spielende Elektrode (4),
- eine elektrisch isolierende Schicht (6), die diesen Kathodenleiter bedeckt,
- wenigstens eine zweite, die Rolle des Gitters spielende Elektrode (8), ausgebildet auf der elektrisch isolierenden Schicht, wobei Löcher (10) durch dieses Gitter und die elektrisch isolierende Schicht über dem Kathodenleiter ausgebildet sind, und
- Mikrospitzen (12) aus einem elektronenemittierenden Material, die in diesen Löchern ausgebildet sind und durch den Kathodenleiter getragen werden,
**dadurch gekennzeichnet**,
daß jede dieser Mikrospitzen mit einer Hauptabscheidung (13) aus Diamant- oder diamantartigem Kohlenstoff überzogen ist, gebildet nach dem Verfahren nach Anspruch 1.

9. Quelle nach Anspruch 8, dadurch gekennzeichnet, daß die Hauptabscheidungen (13) aus Partikeln aus Diamant- oder diamantartigem Kohlenstoff gemacht sind, oder aus derartigen Partikeln, dispergiert in einem Metall, gemacht sind.

10. Quelle nach Anspruch 2, dadurch gekennzeichnet, daß jede dieser Hauptabscheidungen (13) mit einer sekundären Abscheidung (36) aus einem Metall überzogen ist.

11. Kathodolumineszenz-Anzeigevorrichtung, umfassend:
- eine Feldeffekt-Elektronenquelle (14), und
- eine Kathodolumineszenzanode (16) mit einer Schicht aus einem kathodolumineszenten Material (24),
**dadurch gekennzeichnet,**
daß die Quelle (14) einem der Ansprüche 8 bis 10 entspricht.

## Claims

1. Process for the production of a field effect electron source in which:
- a structure is produced comprising an electrically insulating substrate (2), at least one cathode conductor (4) on said substrate, an electrically insulating layer (6) covering each cathode conductor and an electrically conductive grid layer (25) covering the electrically insulating layer,
- holes (10) are formed through the grid layer and the electrically insulating layer at each cathode conductor and
- in each hole is formed a microtip (12) made from an electron emitting, metallic material,
characterized in that
- each of the microtips (12) is then covered with a main deposit (13) of carbon diamond or diamond like carbon particles and the main deposits (13) are formed by electrophoresis or by the joint electrochemical deposition of metal and carbon diamond or diamond like carbon.

2. Process according to claim 1, characterized in that the main deposits (13) are then covered with a secondary deposit (36) of a metal.

3. Process according to claim 2, characterized in that the secondary deposit is formed by electrochemical deposition.

4. Process according to any one of the claims 1 to 3, characterized in that the carbon diamond or diamond like carbon particles have a size of approximately 1 µm or less.

5. Process according to any one of the claims 1 to 4, characterized in that the particles are obtained from natural or artificial diamond or by a method chosen from among laser synthesis, chemical vapour deposition and physical vapour deposition.

6. Process according to any one of the claims 1 to 5, characterized in that the holes (10) are circular or rectangular.

7. Process according to any one of the claims 1 to 6, characterized in that the size of the holes (10) is chosen from within a range from approximately 1 µm to a few dozen micrometers.

8. Field effect electron source, said source comprising:
- on an electrically insulating substrate (2), at least one first electrode (4) serving as the cathode conductor,
- an electrically insulating layer (6) covering said cathode conductor,
- at least one second electrode (8) serving as the grid and formed on the electrically insulating layer, holes (10) being formed through the said grid and the electrically insulating layer above the cathode conductor and
- microtips (12) formed from an electron emitting, metallic material and which are formed in these holes and carried by the cathode conductor, characterized in that each of these microtips is covered by a main deposit (13) of carbon diamond or diamond like carbon formed in accordance with the process of the invention, formed in accordance with the process of claim 1.

9. Source according to claim 8, characterized in that the main deposits (13) are of carbon diamond or diamond like carbon particles or are made from such particles dispersed in a metal.

10. Source according to claim 9, characterized in that each of these main deposits (13) is covered with a secondary deposit (36) of a metal.

11. Display means by cathodoluminescence comprising a field effect electron source (14) and a cathodoluminescent anode (16) comprising a cathodoluminescent material layer (24), characterized in that the source (14) is in accordance with any one of the claims 8 to 10.
